# EUROPÄISCHE PATENTSCHRIFT

(11) **EP 0 114 301 B1**
(45) Veröffentlichungstag und Bekanntmachung des Hinweises auf die Patenterteilung: **29.10.1986**
(21) Anmeldenummer: 83112607.3
(22) Anmeldetag: 15.12.1983
(51) Int. Cl.: B65D 33/18, C09J 3/00

(54) **Parfüm- bzw. Duftstoffe abgebende Verpackungsmaterialien**
Perfume or other odoriferons substance releasing packing materials
Matériaux d'emballage exhalant un parfum ou autre substance odorifère

(30) Priorität: 23.12.1982 DE 3247709
(43) Veröffentlichungstag der Anmeldung: 01.08.1984
(73) Patentinhaber: Henkel Kommanditgesellschaft auf Aktien, 40191 Düsseldorf (DE)
(72) Erfinder: Weber, Rudolf, D-4000 Düsseldorf 13 (DE); Reins, Jürgen, D-4000 Düsseldorf 13 (DE); Boeck, Alexander, Dr., D-4000 Düsseldorf 12 (DE); Schaper, Ulf-Armin, Dr., D-4150 Krefeld (DE); Berg, Markus, Dr., D-4000 Düsseldorf 13 (DE)

## Beschreibung

Die vorliegende Erfindung bezieht sich auf die Verwendung von Parfüm bzw. Duftstoffen bei der Herstellung von bestimmten Verpackungsmaterialien auf Basis von Pappe bzw. Papierwerkstoffen.

Es ist bekannt, beispielsweise Watte in Beutel zu verpacken, die ausser der Watte, auf einem Trägermaterial aufgebracht, beispielsweise aus Kügelchen aus Polyäthylen, Kieselsäure oder dergleichen Duftstoffe enthalten, die langsam an die Wattebäusche abgegeben werden. Ausserdem ist es bekannt, auf die Innenseite von Verpackungsmaterialien, die zur Aufnahme von Wasch- und Reinigungsmitteln bestimmt sind, Pasten, die Duft- und Riechstoffe enthalten, aufzutragen oder auch die Pappe selbst mit derartigen Mitteln zu imprägnieren.

Ausserdem ist es bekannt, bestimmte Klebstoffe mit Parfüm zu versetzen, um ihren Eigengeruch zu überdecken. Dies wird beispielsweise bei Klebstoffen auf Basis von Cyanacrylsäureestern angewendet. Weiterhin hat man bereits bei der Polymerisation von bestimmten Polymeren unter Mitverwendung von Duftstoffen gearbeitet, um eine innige Verbindung zwischen dem Polymerisat und dem Duftstoff zu erhalten. So vorbehandelte bzw. hergestellte Polymerisate können für die Herstellung von Blisterpackungen verwendet werden.

Schliesslich ist es bekannt, die Innenseite von zur Aufnahme von künstlichen Blumen oder Früchten bestimmten Behältern mit wässrigen Emulsionen von äthylenischen Polymerisaten, die mit Duftstoffen versehen sind, zu behandeln, um so ein bleibendes Duftempfinden zu erzeugen.

Die vorliegende Erfindung hat sich die Aufgabe gestellt, Verpackungsmaterialien auf Basis von Pappe und/oder Papierwerkstoffen so mit einem Duft- bzw. Geruchsträger auszustatten, dass insbesondere beim Öffnen der Verpackung ein deutliches Duftempfinden erzeugt wird, wobei der schädliche Einfluss von den Duftstoff verändernden oder schädigenden Füllgütern weitgehend ausgeschlossen wird.

Die Aufgabe wird erfindungsgemäss gelöst durch die Verwendung von Parfüm bzw. Riechstoffen enthaltenden Klebstoffen bei der Herstellung von zur Aufnahme von körnigen bzw. pulverförmigen Füllstoffen, insbesondere Wasch-und Reinigungsmitteln bestimmten Verpackungen aus Pappe und/oder Papierwerkstoffen. Die so hergestellten Verpackungsmaterialien eignen sich insbesondere zur Aufnahme von gegenüber Parfüm und Riechstoffen nicht inerten Materialien. Gerade Reinigungsmittel enthalten häufig Bestandteile, die mit vielen Parfüm bzw. Riechstoffen reagieren können. So kann dann die Duftnote verändert bzw. der Riechstoff überhaupt zerstört werden. Die Versuche, den Duftstoff räumlich vom Füllgut zu trennen, indem man das Verpackungsmaterial mit einer Lösung des Duftträgers besprüht, gegebenenfalls mit einem die Viskosität steigerndem Mittel in der Lösung bestreicht, sind apparativ aufwendig und führen häufig nicht zum Erfolg, weil das Parfüm bzw. der Riechstoff zu schnell verfliegt. Auch müssen bei dieser Methode des Auftragens erhebliche Belästigung der Umgebung in Kauf genommen werden oder durch erheblichen technischen Aufwand verhindert werden.

Geht man in einer bevorzugten Ausführungsform der Erfindung von feinteiligen wässrigen Kunststoffdispersionen als Klebstoffe und als Träger für das Parfüm bzw. den Riechstoff aus, treten diese technischen Mängel nicht auf. Es muss als überraschend angesehen werden, dass die abgetrockneten, zwischen den verklebten Lagen verfilmten Dispersionen, das Parfüm bzw. den Riechstoff soweit abgeben, dass ein deutliches Duftempfinden erzeugt wird und andererseits die Verklebung den gestellten Anforderungen genügt.

Es hat sich als günstig erwiesen, bei der Herstellung dieser mit Parfüm bzw. Riechstoff versehenen Klebstoffe von wässrigen Dispersionen von Homopolymerisaten des Vinylacetats und/ oder des Vinylpropionats auszugehen. Ebenfalls sind geeignet Copolymerisate dieser Monomere mit beispielsweise Äthylen, Propylen oder geringen Mengen an Crotonsäure oder Maleinsäure. Weiterhin ist es möglich, auch Mischpolymerisate zu verwenden, die neben den genannten Vinylestern noch längerkettige Vinylester oder aber Styrol oder Butadien enthalten. Derartige Dispersionen sind als Klebstoffe auch für Verpackungsmaterialien und dergleichen, die zumindest teilweise saugfähig sind, seit langem bekannt.

Im Rahmen der Erfindung hat es sich als vorteilhaft erwiesen, solche wässrigen Kunststoffdispersionen zu verwenden, deren Viskosität bei 20 °C zwischen 800 und 2500 mPa-s nach Epprecht liegt. Besonders günstig ist es, wenn die Viskosität bei etwa 1000 bis 2000 mPa-s liegt. Der Feststoffgehalt geeigneter Klebstoffdispersionen soll zwischen etwa 20 und 60, insbesondere 25 und 50 Gewichtsprozent liegen. Der Anteil an vorzugsweise flüssigem Parfüm bzw. Riechstoff soll sich etwa zwischen 5 und 45%, insbesondere 10 und 35%, bezogen auf die Dispersion, bewegen.

Die Mitverwendung von Emulgatoren, wie bekannten nichtionogenen oder anionenaktiven Netzmitteln oder wasserlöslichen Hydrokolloiden, wie etwa Polyvinylalkohol, Polyvinylpyrrolidon und Methylcellulose als Stabilisatoren kann sich in vielen Fällen als günstig erweisen. Zur Erhöhung der Geschmeidigkeit der Verklebung können Weichmacher wie Dioctylphthalat, Dibutylphthalat und dergleichen den Klebstoffdispersionen zugesetzt werden. Zur Erhöhung des Anzugsvermögens der Verklebung kann man weiterhin flüchtige Lösungsmittel wie etwa Trichloräthylen, Äthanol, Isopropanol und dergleichen einsetzen.

Die erfindungsgemäss mit Parfüm bzw. Riechstoffen versehenen Klebstoffe können mit den üblichen Auftragsaggregaten aufgebracht werden. Die Verklebung erfolgt dann sofort durch kurzzeitiges Zusammenpressen der zu verklebenden Pappe bzw. Papierwerkstoffe.

Es ist auch möglich, den erfindungsgemäss zu verwendenden Klebstoff zunächst ganz oder weitgehend auftrocknen zu lassen, insbesondere bei der Verwendung von wenig porösen, mit einer dünnen Lackschicht oder bedruckten Papp- oder Papierwerkstoffen, und anschliessend nach dem Zusammenfügen der zu verklebenden Teile durch kurzzeitige Erwärmung eine Aktivierung des Klebstoffs zu bewirken.

Als Parfüm bzw. Riechstoffe können die verschiedensten Typen eingesetzt werden, beispielsweise seien erwähnt: Parfümöle mit den Duftnoten grüner Apfel, Conifere, Chypre, Cypresse, Lavendel und dergleichen mehr. Auch definierte Geruchsträger wie Phenyläthanol, Methylacetophenon oder Zitronenöl oder Orangenöl können eingesetzt werden.

Die erfindungsgemäss zu verwendenden Klebstoffe nutzen das Parfüm bzw. den Riechstoff in optimaler Weise aus, so dass man mit relativ geringen Mengen eine nachhaltige Beduftung über einen langen Zeitraum erreichen kann. Voraussetzung ist, dass zumindest eine Fläche, die verklebt wurde, zumindest teilweise porös ist. Man kann die erfindungsgemäss zur Verwendung gelangenden Klebstoffe einsetzen bei der Herstellung von Papier- oder Pappeumhüllung ganz allgemein. Besonders empfehlenswert ist ihre Verwendung bei der Herstellung von Pappkartons für die Aufnahme von körnigen Füllstoffen oder auch von Papptrommein.

Als sehr effektiv hat sich die erfindungsgemässe Verwendung der Parfüm bzw. Riechstoffe enthaltenden Klebstoffe bei der Verklebung von Kopfklappen von Tragetaschen aus Pappe erwiesen. Insbesondere nach dem Öffnen der Klappen wird noch nach Monaten ein deutlicher Duft in Abhängigkeit von Art und Menge des eingesetzten Riechstoffs wahrgenommen. Schliesslich kann der erfindungsgemäss zu verwendende Klebstoff auch zum Aufkleben von Etiketten auf Behältern oder von Hinweisschildern eingesetzt werden.

### Beispiele

Es wurden für die nachstehenden Beispiele Parfümöle mit der folgenden Duftbeschreibung verwendet:
a blumig- Phantasie
ß Chypre
y Phantasie-Conifere

Es wurden folgende wässrige Dispersionskleber verwendet.
a) In 100 Gewichtsteilen einer 27%igen Dispersion von Polyvinylacetat wurden 6 Gewichtsteile Polyvinylalkohol (Verseifungszahl 20) gelöst.
b) In 100 Gewichtsteilen einer 50%igen Polyvinylacetat-Dispersion wurden 15 Gewichtsteile Dibutylphthalat eingerührt.
c) In 100 Gewichtsteilen einer 40%igen Polyvinylacetatdispersion wurden 10 g Trichloräthylen und 4 g Dibutylphthalat eingerührt.
d) 45-gewichtsprozentige Polyvinylpropionat-Dispersion.
e) 50-gewichtsprozentige Dispersion aus einem Mischpolymerisat aus 80 Mol-% Vinylacetat und 20 Mol-% Äthylen.

Zur Testung des Geruchs wurde jeweils von einer insgesamt 1 Oköpfigen Gruppe von voneinander unabhängigen Personen vorgenommen. Dazu wurden die mit 3 kg handelsüblichem, unparfümiertem Waschpulver gefüllten und mit dem Duft-Klebstoff an der Kopfklappe verschlossenen Tragepakete geöffnet.

Dann wurde das geöffnete Paket abgerochen (Paket). Vom Waschmittel wurden etwa 100 g in einen Becher gegeben und dann abgerochen (Becher). Schliesslich wurde eine 100 g-Probe des Waschmittels in eine mit Schliffstopfen verschlossene 250 ml Flasche gegeben und nach 24 Stunden abgerochen (Flasche). Dabei wurden folgende Noten gegeben und gemittelt:

### Beispiel 1

Es wurden miteinander gemischt je 150 g des Klebers nach a) und b) mit je 50 g Parfümöl nach a) und β). Durch Zusatz von etwa 8% Wasser wurde die Viskosität auf etwa 2000 mPa-s eingestellt. Damit wurden Kopfklappen-Verklebungen unter Verwendung von jeweils 2 g Klebstoff vorgenommen. In Abhängigkeit vom Klebstoff und dem Parfümöl wurden in der folgenden Tabelle wiedergegeben die 1 Tag nach der Klebung festgestellten Duftbeurteilungen sowie die nach 14 Wochen Lagerung bei Raumtemperatur festgestellten Duftbeurteilungen (Paket, Becher, Flasche).

### Beispiel 2

Jeweils 150 g des Klebstoffs nach c) und d) wurden unter Rühren mit 50 g des Parfümöls nach y gemischt und die Viskosität durch Zugabe von Wasser bei Raumtemperatur auf 1500 mPa.s eingestellt.

Es wurden verschiedene Mengen der mit Duftstoff versehenen Leimsorten verwendet und nach 1 bzw. 2 Wochen die Intensität der Parfümierung beurteilt. In der folgenden Tabelle 2 sind die Durchschnittsbenotungen in Abhängigkeit von Leim und Art der Beleimung wiedergegeben.

### Beispiel 3

Es wurden mit einer Mischung aus Leim e und Parfümöl Mischungen im Gewichtsverhältnis 3:1 und 5:1 hergestellt und Kopfklappenverklebung mit 2 g bzw. 3 g der Mischung vorgenommen. In der nachfolgenden Tabelle 3 ist die Benotung nach Lagerung bei Raumtemperatur während 1, 2 bzw. 4 Wochen wiedergegeben.

## Patentansprüche

1. Verwendung von Parfüm bzw. Riechstoffe enthaltenden Klebstoffen auf Basis von feinteiligen, wässrigen Kunststoffdispersionen bei der Herstellung von zur Aufnahme von gegenüber Parfüm und Riechstoffen nicht inerten Materialien in Form von körnigen bzw. pulverförmigen Füllstoffen, insbesondere Wasch- und Reinigungsmitteln, bestimmten Verpackungen aus Pappe und/oder Papierwerkstoffen.

2. Verwendung von Klebstoffen nach Anspruch 1, die eine wässrige Dispersion eines Homopolymerisats oder Mischpolymerisats von Vinylacetat und/oder Vinylpropionat darstellen.

3. Verwendung von wässrigen Kunststoffdispersionen nach Anspruch 2, die eine Viskosität bei 20 °C zwischen 800 und 2500 mPa-s nach Epprecht aufweisen.

4. Verwendung von wässrigen Polymerisatdispersionen nach den Ansprüchen 2 oder 3, deren Anteil an Feststoff zwischen 20 und 60 Gewichtsprozent und deren Anteil an Parfüm bzw. Riechstoff zwischen 5 und 45% liegt.

## Revendications

1. Utilisation d'adhésifs contenant du parfum ou des substances odorantes et à base de dispersions aqueuses finement divisées de matières plastiques dans la fabrication de certains emballages en carton et/ou en matériaux de papier destinés à recevoir des matières non inertes envers les parfums et substances odorantes sous forme de matières de remplissage granuleuses ou pulvérulentes, en particulier des agents de lavage et de nettoyage.

2. Utilisation d'adhésifs selon la revendication 1 qui consistent en une dispersion aqueuse d'un homopolymère ou copolymère d'acétate de vinyle et/ou de propionate de vinyle;

3. Utilisation de dispersions aqueuses de matières plastiques selon la revendication 2 qui présentent une viscosité à 20 °C comprise entre 800 et 2500 mPa·s selon Epprecht.

4. Utilisation de dispersions aqueuses de polymères selon les revendications 2 ou 3, dont la proportion de matière solide est comprise entre 20 et 60% en poids et dont la proportion de parfum ou de substance odorante est comprise entre 5 et 45%.

## Claims

1. The use of perfume-containing adhesives based on finely divided, aqueous plastics dispersions in the production of packs of cardboard and/or paper materials intended to accommodate materials which are not inert to perfumes in the form of granular or powder-form fillers, particularly detergents and cleaning preparations.

2. The use of adhesives as claimed in Claim 1, the adhesives being in the form of an aqueous dispersion of a homopolymer or copolymer of vinyl acetate and/or vinyl propionate.

3. The use of aqueous plastics dispersions as claimed in Claim 2 which have an Epprecht viscosity at 20 °C of from 800 to 2500 m^{p}a-s.

4. The use of aqueous polymer dispersions as claimed in Claim 2 or 3 which have a solids content of from 20 to 60% by weight and a perfume content of from 5 to 45%.
